# EUROPÄISCHE PATENTSCHRIFT

(11) **EP 2 665 846 B1**
(45) Veröffentlichungstag und Bekanntmachung des Hinweises auf die Patenterteilung: **17.06.2015**
(21) Anmeldenummer: 11801688.0
(22) Anmeldetag: 14.12.2011
(51) Int. Cl.: C25D 11/00, C25D 11/34, C23C 28/00, C23C 28/04, B65D 85/72, C25D 11/16

(54) **MEHRSTUFIGE VORBEHANDLUNG VON WEISSBLECH VOR EINER LACKIERUNG**
MULTIPLE STEP PRETREATMENT OF TIN PLATED STEEL BEFORE LACQUERING
PRÉTRAITEMENT MULTIPLE DE FER BLANC AVANT UN LAQUAGE

(30) Priorität: 18.01.2011 DE 102011002837
(43) Veröffentlichungstag der Anmeldung: 27.11.2013
(73) Patentinhaber: Henkel AG & Co. KGaA, 40589 Düsseldorf (DE)
(72) Erfinder: SUNDERMEIER, Uta, 42799 Leichlingen (DE); WOLPERS, Michael, 40699 Erkrath (DE); ROTH, Marcel, 40589 Düsseldorf (DE); STODT, Jürgen, 41466 Neuss (DE)
(86) Internationale Anmeldenummer: PCT/EP2011/072769
(87) Internationale Veröffentlichungsnummer: WO 2012/097927

(56) Entgegenhaltungen:
- EP-A1- 0 202 870
- EP-A1- 2 143 822
- EP-A2- 0 493 133

## Beschreibung

Die vorliegende Erfindung betrifft ein zweistufiges Verfahren zur korrosionsschützenden Vorbehandlung von Weißblech, bei dem in einem Verfahrensschritt bereits ein korrosionsschützender Lackhaftgrund aufgebracht wird, der bewirkt, dass bei Kontakt des mit einem Decklack versehenen erfindungsgemäß vorbehandelten Weißblechs mit Flüssigkeiten, die Schwefelverbindungen freisetzen oder enthalten, und proteinhaltigen Lebensmitteln schwarze Verfärbungen der metallisch glänzenden Oberfläche des vorbehandelten Weißblechs effektiv unterdrückt werden. Bei dem erfindungsgemäßen Verfahren wird das Weißblech in einem Elektrolyten enthaltend zumindest ein inertes wasserlösliches Salz anodisch polarisiert und anschließend mit einer sauren wässrigen Zusammensetzung enthaltend wasserlösliche anorganische Verbindungen der Elemente Zr, Ti, Hf und/oder Si sowie Phosphat-Ionen in Kontakt gebracht. Erfindungsgemäß vorbehandeltes Weißblech kann insbesondere für die Herstellung von lebensmittelechten Verpackungen wie Getränke- oder Konservendosen verwendet werden.

Weißblechband gilt in der Lebensmittelindustrie als geeignetes Material für die Herstellung von Verpackungseinheiten zur Aufnahme von Flüssigkeiten oder konservierten Lebensmitteln, da Weißblech aufgrund der elektrochemisch edlen Zinnschicht auch über einen längeren Zeitraum nur geringe Mengen an potentiell gesundheitsgefährdenden Zinn-Salzen an das mit der Zinnoberfläche in Kontakt stehende Lebensmittelprodukt abgibt. Weißblechband ist daher ein wichtiges Ausgangsprodukt der stahlverarbeitenden Industrie für Lebensmittelverpackungen, beispielsweise für die Herstellung von Dosen zur Aufnahme von Getränken und konservierten Suppen-, Fisch- oder Fleischprodukten. Die Verpackungsindustrie verwendet zur Dosenherstellung meist Weißblech, das bereits mit einem organischen Decklack versehen ist, um den Eintrag von Eisen-Salzen, die bei Beschädigung der Zinnschutzschicht in das Produkt gelangen können und den Geschmack des Lebensmittels gegebenenfalls negativ beeinflussen, weiter zu minimieren. Für die Bereitstellung von lackiertem Weißblechband ist es notwendig, die Zinnoberfläche vorzubehandeln, um einerseits die Haftung des Lackes auf der Metalloberfläche zu gewährleisten und andererseits einen zusätzlichen Schutz vor korrosiver Unterwanderung des Lackes aufzubauen. Eine geeignete Vorbehandlung stellt die im Stand der Technik immer noch weit verbreitete Chromatierung der Zinnoberfläche durch In-Kontakt-bringen des Weißbleches mit einer sauren Chromsalze enthaltenden wässrigen Zusammensetzung dar.

Bei der Entwicklung alternativer Passivierungsmethoden ist eine weitere Eigenschaft des Weißbleches zu berücksichtigen, die immer dann zum Tragen kommt, wenn proteinhaltige Lebensmittel bevorratet bzw. verpackt werden sollen. So entstehen als Abbauprodukte der Proteine geringe Mengen an niedermolekularen Schwefelverbindungen, die, sobald sie mit der Zinnoberfläche des Weißblechs in Kontakt treten, schwarze Verfärbungen der einst metallischen glänzenden Oberfläche verursachen. Da die niedermolekularen Schwefelverbindungen, beispielsweise H₂S, auch durch den organischen Decklack zu diffundieren vermögen, entstehen Schwarzverfärbungen auch auf lackiertem Weißblech. Derartige Verfärbungen der Innenflächen der Weißblechdosen sind, obwohl mit ihnen keine signifikante Verschlechterung der Lackhaftung einhergeht, von der Lebensmittelindustrie unerwünscht, da sie beim Konsumenten den Eindruck erwecken, das verpackte Lebensmittel sei ungenießbar.

Im Stand der Technik sind Vorbehandlungen von Weißblech bekannt, die die elektrochemische Modifikation der Zinnoberfläche und anschließende Passivierung umfassen. Ziel dieser im Stand der Technik beschriebenen Vorbehandlungsmethoden ist neben der Bereitstellung eines geeigneten Lackhaftgrundes zum Schutz vor Korrosion, insbesondere die Gewährleistung der Farbtreue der vorbehandelten und lackierten Weißblecherzeugnisse bei Kontakt mit Lebensmitteln, die Schwefelverbindungen freisetzen.

Die GB 479,746 beschreibt bereits das Problem der Verfärbung der Innenflächen von Behältnissen aus Zinnblechen, die in Kontakt mit proteinhaltigen Lebensmitteln stehen, und schlägt vor, dem Zinnblech in einem ammoniakalischen Elektrolyten einen anodischen Strom aufzuprägen, der die Zinnoberfläche unempfindlich gegenüber Verfärbungen durch schwefelhaltige Verbindungen macht. Die gemäß der GB 479,746 anodisch oxidierten Zinnbleche werden sodann mit einem organischen Decklack versehen.

In der US 3,491,001 wird ein Verfahren zur Passivierung von Zinn blechen beschrieben, bei dem nach einer anodischen Vorbehandlung in einem alkalischen Elektrolyten eine kathodische Behandlung des Zinnbleches in einem alkalischen Chromat-haltigen Elektrolyten folgt. Eine elektrolytische Prozesskette, wie in der US 3,491,001 beschrieben, schützt die Zinnoberfläche vor Korrosion und vor Schwarzverfärbungen bei Kontakt mit Lebensmitteln, die schwefelhaltige Verbindungen freisetzen. Die elektrolytische chromhaltige Passivierung dient zudem als Haftgrund für nachträglich aufgebrachte organische Decklacke.

Aus der US 4,448,475 ist eine anodische Vorbehandlung von Zinnblechen in einem sauren wässrigen Anolyten zur Verbesserung der Adhäsion von nachträglich aufgebrachten organischen Decklacken bekannt. Das Verfahren soll insbesondere für die Dosenindustrie anwendbar und von Nutzen sein. Die EP 0202870 ergänzt die Lehre der US 4,448,475 um solche Anolyte, die Stannide und/oder Stannate enthalten.

Die EP 2 143 822 offenbart ein Verfahren zur Vorbeschichtung von Weißblechdosen für einen gute Lackhaftung zu nachträglich aufgebrachten Dosenlacken, bei dem zunächst eine kathodische Polarisierung zur Bereitstellung von SnO auf der Dosenoberfläche durchgeführt wird und anschließend unter anodischer Polarisierung eine phosphathaltige Oxidschicht bereitgestellt wird, die sodann einer Passivierung auf Basis des Elements Zr unterzogen wird.

Ungeachtet des bereits bestehenden Standes der Technik, der die Modifizierung von Zinnoberflächen zur Konservierung des metallischen Glanzes der Innenflächen von aus Zinnblechen hergestellten Behältnissen bei ständigem Kontakt mit Lebensmitteln betrifft, besteht ein Bedarf, die bekannten Verfahren hinsichtlich ihrer Wirtschaftlichkeit und Effizienz weiter zu entwickeln.

Die Aufgabe der vorliegenden Erfindung besteht insbesondere darin, Weißblecherzeugnisse zur Fertigung von Lebensmittelverpackungen mit möglichst niedrigem Beizverlust an Zinn so vorzubehandeln, dass eine hervorragende Haftung organischer Decklacke auf dem Weißblech bei gleichzeitig dauerhafter Resistenz der vorbehandelten und lackierten Zinnoberflächen gegenüber Verfärbungen durch sulfidische Verbindungen gewährleistet ist, wobei zu diesem Zweck aufbauend auf dem Stand der Technik eine möglichst effektive Passivierung der Zinnoberfläche etabliert werden soll.

Diese Aufgabe wird gelöst in einem Verfahren zur Vorbehandlung von Weißblech vor einer Lackierung mit einem organischen Decklack, bei dem in einem ersten Schritt eine anodische Polarisation in einem wässrigen Elektrolyten enthaltend zumindest ein inertes wasserlösliches Salz erfolgt und anschließend in einem zweiten Schritt eine Passivierung durch In-Kontakt-bringen des Weißbleches mit einer sauren wässrigen Zusammensetzung enthaltend wasserlösliche anorganische Verbindungen der Elemente Zr, Ti, Hf und/oder Si sowie Phosphat-Ionen vorgenommen wird.

Unter Weißblech werden erfindungsgemäß alle verzinnten oder legierungsverzinnten Stahlbleche verstanden.

Salze, die Bestandteil des Elektrolyten im erfindungsgemäßen Verfahren sind, gelten im Sinne der vorliegenden Erfindung als wasserlöslich, wenn ihre Löslichkeit in Wasser bei einer Temperatur von 20 °C zumindest 50 g/l bezogen auf das jeweilige Salz beträgt.

Inerte wasserlösliche Salze sind im Sinne der vorliegenden Erfindung wasserlösliche Salze, die in wässriger Lösung nicht an den Elektrodenprozessen (Weißblech, Kathode) teilnehmen, d.h. nicht an heterogenen Elektronentransferreaktionen beteiligt sind, und ausschließlich dem Stromtransport dienen. Geeignete inerte wasserlösliche Salze sind beispielsweise Carbonate, Phosphate, Sulfate, Nitrate und Hydroxide der Alkalimetalle, die gleichermaßen als Bestandteile des Elektrolyten im erfindungsgemäßen Verfahren bevorzugt sind, wohingegen Halogenide ebenfalls eingesetzt werden können, jedoch aufgrund ihrer Korrosivität gegenüber Metalloberflächen weniger geeignet sind. Inerte Salze sind im Elektrolyten des ersten Verfahrensschritts vorzugsweise in einer solchen Menge enthalten, dass die spezifische Leitfähigkeit des Elektrolyten zumindest 1 mScm beträgt.

Die anodische Polarisation im ersten Schritt des erfindungsgemäßen Verfahrens erfolgt vorzugsweise bei einer Stromdichte von zumindest 0,005 A/dm², besonders bevorzugt von zumindest 0,1 A/dm², jedoch vorzugsweise nicht mehr als 6 A/dm², besonders bevorzugt nicht mehr als 4 A/dm². Stromdichten unterhalb von 0,005 A/dm² vermögen es nicht, die Zinnoberfläche geeignet zu modifizieren, d.h. auf der Oberfläche vorhandenes Mischoxid bestehend aus Zinn in den Oxidationsstufen +II und +IV in eine Oxidschicht umzuwandeln, die mehrheitlich aus Zinn(IV)oxid/hydroxid besteht. Umgekehrt sind anodische Stromdichten oberhalb von 6 A/dm² im Sinne der vorliegenden Erfindung nachteilig, da bei diesen Stromdichten aufgrund der halbleitenden Eigenschaften der Zinnoxidschicht ein Großteil der Strommenge für die Sauerstoffentwicklung aufgebracht wird. Diese Sauerstoffentwicklung bedingt zum einen eine starke pH-Erniedrigung vor der Weißblechoberfläche, so dass ein erhöhter korrosiver Abtrag der Zinnoxidschicht resultiert, und zum anderen aufgrund der intensiven Gasblasenentwicklung inhomogene oxidische Deckschichten mit lokalen Defekten entstehen, die einen weniger geeigneten Haftgrund für organische Decklacke darstellen. Es ist daher wie bereits beschrieben besonders vorteilhaft Stromdichten im Bereich von 0,5 bis 4 A/dm² im erfindungsgemäßen Verfahren einzustellen, sowohl um die Korrosion der Zinnbeschichtung niedrig zu halten als auch um keine Oxidschichten reich an lokalen Defekten zu erzeugen.

Die Dauer der anodischen Polarisation beträgt im erfindungsgemäßen Verfahren vorzugsweise zumindest 0,2 Sekunden, besonders bevorzugt zumindest eine Sekunde, da bei geringeren Polarisationszeiten die Zinnoberfläche hauptsächlich kapazitiv umgeladen wird, ohne dass ein hinreichender faradayscher Strom fließt, der die Zinnoberfläche chemisch zu modifizieren vermag. Eine Polarisationsdauer von mehr als 300 Sekunden bringt auch bei niedrigen Stromdichten keine Verbesserung der Eigenschaften der oxidischen Deckschicht als Lackhaftgrund. Vielmehr scheint mit steigender Polarisationszeit die Amorphizität der Oxidschicht aufgrund einer ständigen Repassivierung der Oberfläche zuzunehmen, so dass sich in Verfahren mit langanhaltender Polarisation die Lackhaftung auf den auf diese Weise vorbehandelten und passivierten Weißblechen verschlechtert.

Die Art der anodischen Polarisation kann im ersten Schritt des erfindungsgemäßen Verfahrens frei gewählt werden und beispielsweise potentiostatisch, potentiodynamisch, galvanostatisch oder galvanodynamisch erfolgen. Bevorzugt wird jedoch wegen der einfacheren Prozessierbarkeit die galvanostatische Aufprägung eines Stromes. Ein galvanostatischer Verfahrensschritt ist erfindungsgemäß auch daher bevorzugt, da sich Schwankungen in der Leitfähigkeit des Elektrolyten oder geringe Änderungen in der räumlichen Orientierung des Weißbleches zur Kathode nicht auf die elektrochemische Modifizierung der Zinnoberfläche auswirken. Wird das erfindungsgemäße Verfahren im ersten Schritt potentiostatisch oder potentiodynamisch durchgeführt, so sind die allgemein bevorzugten Stromdichten jeweils als zeitlich gemittelte Stromdichten anzusehen.
Auch die Durchführung eines Pulsverfahrens, bei dem anodische Strom- oder Spannungspulse aufgeprägt werden, ist im ersten Schritt des erfindungsgemäßen Verfahrens geeignet, wobei der einzelne Puls vorzugsweise zumindest 0,2 Sekunden andauert und die anodische Polarisationszeit insgesamt, also über alle anodischen Pulse summiert, vorzugsweise 300 Sekunden nicht überschreitet. Während des Kontakts des Weißblechs mit dem Elektrolyten ist im ersten Schritt des erfindungsgemäßen Verfahrens eine kathodische Polarisation vorzugsweise zu vermeiden. Im ersten Vorbehandlungsschritt erfolgt das In-Kontakt-bringen des Elektrolyten mit dem Weißblech zur anodischen Polarisation bevorzugt durch vollständiges Eintauchen des Weißbleches in den Elektrolyten.

Weiterhin kann der Elektrolyt im ersten Schritt des erfindungsgemäßen Verfahrens zusätzlich mindestens eine organische Dicarbonsäure mit nicht mehr als 6 Kohlenstoffatomen und/oder deren wasserlösliches Metallsalz enthalten, die vorzugsweise ausgewählt ist aus Bernsteinsäure, Malonsäure, Oxalsäure, Glutarsäure, Adipinsäure und/oder deren Alkalimetallsalze, besonders bevorzugt ausgewählt ist aus Oxalsäure und/oder deren Alkalimetallsalze. Der Zusatz dieser Dicarbonsäuren zum Elektrolyten bewirkt, dass der Weißblechoberfläche im erfindungsgemäßen Verfahren eine erhöhte Resistenz gegenüber Verfärbung bei Kontakt mit proteinhaltigen Lebensmitteln verliehen wird.
Der Anteil der organischen Dicarbonsäuren im Elektrolyten des erfindungsgemäßen Verfahrens liegt vorzugsweise im Bereich von 0,01 bis 2 Gew.-%.

Zur weiteren Verbesserung der Vorbehandlung hinsichtlich Lackhaftung und Farbtreue gegenüber proteinhaltigen Lebensmitteln kann der Elektrolyt im ersten Schritt des erfindungsgemäßen Verfahrens zusätzlich zumindest ein wasserlösliches Silikat der Zusammensetzung M₂O·nSiO₂ enthalten, wobei M ein Alkalimetall-Ion oder quarternäres Ammonium-Ion und n eine natürliche Zahl zwischen 0,8 und 7 ist. Als wasserlösliche Silikate gelten erfindungsgemäß Verbindungen der allgemeinen Summenformel M₂O·nSiO₂ mit M als Alkalimetall-Ion oder quarternäres Ammonium-Ion und n als natürliche Zahl zwischen 0,8 und 7, die bei einem pH-Wert von 8 und einer Temperatur von 20 °C eine Löslichkeit von zumindest 1 g/l bezogen auf SiO₂ besitzen.

Die Alkalimetall-Ionen M der wasserlöslichen Silikate sind vorzugsweise ausgewählt aus Li, Na und K. Zudem sind quarternäre Ammonium-Ionen mit aliphatischen Resten, die jeweils nicht mehr als 10 Kohlenstoff-Atome aufweisen, in Elektrolyten des erfindungsgemäßen Verfahrens gleichermaßen bevorzugt.

Geeignete wasserlösliche Silikate sind insbesondere die sogenannten Wassergläser, die durch Aufschmelzen von SiO₂ mit dem jeweiligen Oxid M₂O hergestellt werden. Bevorzugt sind solche Wassergläser, deren Anteil an SiO₂ im Bereich von 20-40 Gew.-% liegt. Dabei sind solche Wassergläser besonders bevorzugt, deren molares Verhältnis von SiO₂ : M₂O im Bereich von 2 bis 5 insbesondere im Bereich von 3 bis 4 liegt.

Die Anwesenheit zumindest eines wasserlöslichen Silikates im Elektrolyten des erfindungsgemäßen Verfahrens bewirkt, dass während der anodischen Polarisation eine dünne Silikat-Schicht auf dem Weißblech erzeugt wird, die im Zusammenwirken mit der nachfolgenden Passivierung auf Basis wasserlöslicher Verbindungen der Elemente Zr, Ti, Hf und/oder Si einen verbesserten Haftgrund für organische Decklacke ergibt. Gleichzeitig erfährt das in diesem Elektrolyten anodisch polarisierte und nachfolgend passivierte Weißblech bei Kontakt mit schwefelhaltigen Verbindungen keine signifikante Schwarzverfärbung und der metallische Glanz der beschichteten Weißblechoberfläche bleibt über einen längeren Zeitraum nahezu vollständig erhalten.

Im ersten Schritt des erfindungsgemäßen Verfahrens beträgt der Anteil an wasserlöslichen Silikaten im Elektrolyten vorzugsweise zumindest 0,1 Gew.-%, besonders bevorzugt zumindest 1 Gew.-%, insbesondere bevorzugt zumindest 2 Gew.-%, jedoch vorzugsweise weniger als 30 Gew.-%, besonders bevorzugt weniger als 20 Gew.-% jeweils bezogen auf den Anteil an SiO₂. Unterhalb eines Anteils von 0,1 Gew.-% bezogen auf SiO₂ im Elektrolyten ist die Schichtauflage bezogen auf das Element Silizium, die bei anodischer Polarisation auf den Weißblechoberflächen abgeschieden werden kann zu gering, um einen zusätzlichen positiven Effekt auf die Haftung des nachträglich aufgebrachten organischen Lacksystemen auf dem erfindungsgemäß behandelten Weißblech auszuüben. Ab einem Anteil oberhalb von 30 Gew.-% bezogen auf SiO₂ erhält man hochviskose Elektrolyte, die für das erfindungsgemäße Verfahren weniger gut geeignet sind, da die Schichtauflage an SiO₂ deutlich durch den auf der Weißblechoberfläche anhaftenden Elektrolytfilm erhöht wird, so dass das Ergebnis der Vorbehandlung schlecht kontrollierbar wird und beispielsweise zusätzliche Spülschritte oder Trocknungsschritte erforderlich sind bevor der organische Decklack auf das vorbehandelte Weißblech aufgebracht werden kann.

Im ersten Schritt des erfindungsgemäßen Verfahrens liegt der pH-Wert des Elektrolyten vorzugsweise in einem Bereich von 2 bis 13, besonders bevorzugt in einem Bereich von 3 bis 12. In Elektrolyten mit höherer Alkalinität oder höherer Azidität wird die Zinnschicht der Weißbleche korrodiert. Insofern der Elektrolyt zusätzlich wasserlösliche Silikate enthält liegt der bevorzugte pH-Wert im Bereich von 8 bis 13, besonders bevorzugt im Bereich von 10 bis 12. In Elektrolyten mit einem pH-Werten unterhalb von 8 nimmt die Wasserlöslichkeit der Silikate im Elektrolyten stark ab und es wird vermehrt SiO₂ ausgefällt. Für den Fall, dass der Elektrolyt im ersten Schritt des erfindungsgemäßen Verfahrens zusätzlich zumindest ein wasserlösliches Silikat enthält, ist es weiterhin bevorzugt, dass zusätzlich zumindest ein Organosilan enthalten ist, das als solches eine verbesserte Silikatisierung der Weißblechoberflächen bewirkt und darüber hinaus über eine geeignete Funktionalität im nicht-hydrolysierbaren organischen Rest die Haftung zu organischen Lacksystemen verbessert. Es ist dabei die Zugabe solcher Organosilane zum Elektrolyten bevorzugt, die zumindest einen hydrolysierbaren Substituenten aufweisen, der bei Hydrolyse als Alkohol, der einen Siedepunkt unterhalb von 100 °C aufweist, abgespalten wird, und die zumindest einen nicht-hydrolysierbaren Substituenten enthalten, wobei dieser nicht-hydrolysierbare Substituent vorzugsweise zumindest teilweise primäre Amino-Funktionen aufweist. Ganz besonders bevorzugt ist das Organosilan ausgewählt aus Verbindungen der folgenden allgemeinen Strukturformel (I):

H₂N-[(CH₂)ₘNH]_{y}(CH₂)ₙ-Si-X₃ (I)

wobei die Substituenten X jeweils unabhängig voneinander ausgewählt sind aus Alkoxy-Gruppen mit nicht mehr als 4 Kohlenstoffatomen,
wobei m und n jeweils unabhängig voneinander ganze Zahlen zwischen 1 und 4 sind und y eine ganze Zahl zwischen 0 und 4 ist.

Der Anteil der Organosilane im Elektrolyten des ersten Verfahrensschritts enthaltend wasserlösliche Silikate liegt vorzugsweise im Bereich von 0,01 bis 5 Gew.-%.

Zur Unterstützung der hydrolytischen Vernetzung der Organosilane auf der Weißblechoberfläche können solchen Elektrolyten zusätzlich wasserlösliche Aluminiumsalze, die keine Halogenide enthalten, hinzugesetzt werden, vorzugsweise in einer Menge von zumindest 0,001 Gew.-%, jedoch vorzugsweise insgesamt nicht mehr als 1 Gew.-% an Aluminiumsalzen.

Der zweite Schritt des erfindungsgemäßen Verfahrens folgt mit oder ohne dazwischenliegendem Wasserspül- und/oder Trocknungsschritt unmittelbar der anodischen Vorbehandlung des ersten Verfahrensschritts.

Die saure wässrige Zusammensetzung im zweiten Schritt der Passivierung enthält vorzugsweise solche wasserlöslichen anorganischen Verbindungen der Elemente Zr, Ti, Hf und/oder Si, besonders bevorzugt solche Verbindungen der Elemente Zr, Ti und/oder Si, insbesondere solche Verbindungen der Elemente Zr und/oder Ti, die ausgewählt sind aus den jeweiligen Fluorokomplexsalzen, Fluorosäuren und/oder Salzen der Fluorosäuren, besonders bevorzugt ausgewählt aus den jeweiligen Fluorosäuren und/oder Salzen der Fluorosäuren. In einer besonders bevorzugten Ausführungsform enthält die saure wässrige Zusammensetzung im zweiten Schritt zumindest eine wasserlösliche anorganische Verbindung des Elements Titan, die vorzugsweise ausgewählt ist aus den jeweiligen Fluorokomplexsalzen, Fluorosäuren und/oder Salzen der Fluorosäuren von Titan.

Der Anteil der wasserlöslichen anorganischen Verbindungen der Elemente Zr, Ti, Hf und/oder Si an der sauren wässrigen Zusammensetzung der Passivierung im zweiten Schritt des erfindungsgemäßen Verfahrens beträgt vorzugsweise zumindest 0,001 Gew.-%, besonders bevorzugt zumindest 0,01 Gew.-%, jedoch vorzugsweise nicht mehr als 0,5 Gew.-% bezogen auf das jeweilige Element, wobei es weiterhin bevorzugt ist, wenn zumindest 0,001 Gew.-%, besonders bevorzugt zumindest 0,01 Gew.-% bezogen auf die saure Zusammensetzung an wasserlöslichen Verbindungen des Elements Titan enthalten sind.

Weiterhin enthält die saure wässrige Zusammensetzung der Passivierung im zweiten Verfahrensschritt Phosphat-Ionen, vorzugsweise mit einem Anteil an der sauren wässrigen Zusammensetzung von zumindest 0,01 Gew.-%, besonders bevorzugt zumindest 0,1 Gew.-%, jedoch vorzugsweise nicht mehr als 3 Gew.-% bezogen auf PO₄.

Weiterhin kann die saure wässrige Zusammensetzung zur Passivierung des anodisch vorbehandelten Weißblechs im zweiten Verfahrensschritt wasserlösliche und/oder wasserdispergierbare organische Polymere wie beispielsweise Polyacrylate, Polyisocyanate, Polyepoxide, Polyalkylamine, Polyalkylenimine oder aminosubstituierte Polyvinylphenolderivate enthalten. Bevorzugt sind, wenn der Elektrolyt in der anodischen Vorbehandlung des Weißbleches zusätzlich Amino-funktionalisierte Organosilane enthält, solche wasserlöslichen und/oder wasserdispergierbaren organischen Polymere, die unter Kondensationsreaktionen weiter vernetzt werden können, also Polyisocyanate, Polyepoxide und/oder deren Mischungen.
Der Gesamtanteil an wasserlöslichen und wasserdispergierbaren organischen Polymeren in der sauren wässrigen Zusammensetzung der Passivierung im zweiten Verfahrensschritt liegt in einem erfindungsgemäßen Verfahren vorzugsweise im Bereich von 0,05 bis 10 Gew.-%, besonders bevorzugt im Bereich von 2 bis 5 Gew.-% liegt.

Der pH-Wert der sauren wässrigen Zusammensetzung, die erfindungsgemäß mit dem anodisch vorbehandelten Weißblech in Kontakt gebracht wird, liegt vorzugsweise in einem Bereich von 2,5 bis 5,5.

Es ist weiterhin bevorzugt, dass die Passivierung des anodisch vorbehandelten Weißblechs im zweiten Verfahrensschritt außenstromlos, d.h. ohne Aufprägung eines Stromes erfolgt.

Das In-Kontakt-bringen des anodisch vorbehandelten Weißblechs mit der sauren wässrigen Zusammensetzung erfolgt vorzugsweise im sogenannten "Dry-in-Place" Verfahren, bei dem auf die Weißblechoberfläche ein Nassfilm der sauren wässrigen Zusammensetzung aufgebracht wird, der unmittelbar nach dem Auftragen eingetrocknet wird. Ein solches Verfahren ist insbesondere für erfindungsgemäße Verfahren geeignet, bei denen verzinntes Stahlbandmaterial behandelt werden soll. Vorzugsweise wird also die saure wässrige Zusammensetzung im zweiten Schritt des erfindungsgemäßen Verfahrens im so genannten Coil-Coating-Verfahren aufgebracht. Hierbei wird laufendes Metallband kontinuierlich beschichtet. Die saure wässrige Zusammensetzung kann dabei nach unterschiedlichen Verfahren aufgetragen werden, die im Stand der Technik geläufig sind. Beispielsweise können Auftragswalzen verwendet werden, mit denen sich direkt die erwünschte Nassfilm-Dicke einstellen lässt. Alternativ hierzu kann man das Metallband in die saure wässrige Zusammensetzung eintauchen oder es mit der sauren wässrigen Zusammensetzung besprühen, wonach man mit Hilfe von Abquetschwalzen die erwünschte Nassfilmdicke einstellt.

Nach dem Auftragen der sauren wässrigen Zusammensetzung gemäß einem solchen bevorzugten erfindungsgemäßen Verfahren wird das beschichtete Weißblech auf die erforderliche Trocknungstemperatur erwärmt. Das Erwärmen des beschichteten Substrats auf die bevorzugte erforderliche Substrattemperatur ("Peak-metal-temperature" = PMT) von 120 bis 260 °C, besonders bevorzugt von 150 bis 170 °C kann in einem aufgeheizten Durchlaufofen erfolgen. Die saure wässrige Zusammensetzung, die im zweiten Verfahrensschritt zur Passivierung aufgebracht wurde, kann jedoch auch durch Infrarotstrahlung, insbesondere durch nahe Infrarotstrahlung, auf die entsprechende Trocknungs- bzw. Vernetzungstemperatur gebracht werden.

Im zweiten Schritt des erfindungsgemäßen Verfahrens ist es bevorzugt durch In-Kontakt-bringen mit der sauren wässrigen Zusammensetzung Schichtauflagen von insgesamt zumindest 0,3 mg/m², besonders bevorzugt zumindest 2 mg/m², aber insgesamt nicht mehr als 30 mg/m², besonders bevorzugt nicht mehr als 20 mg/m² bezogen auf die jeweiligen Elemente Zr, Ti, Hf und/oder Si zu realisieren. Enthält der Elektrolyt im ersten Vorbehandlungsschritt zusätzlich wasserlösliches Silikat, so kann die Schichtauflage reduziert werden und beträgt vorzugsweise zumindest 0,3 mg/m², jedoch nicht mehr als 20 mg/m², ohne dass die erfindungsgemäß behandelte Zinnoberfläche ihre guten Eigenschaften als Lackhaftgrund verliert.

Insofern nur Weißblechband erfindungsgemäß behandelt wird, das unmittelbar dem elektrolytischen Herstellprozess für verzinntes Bandmaterial entstammt und das zu Transportzwecken oder für einen spätere Umformung noch nicht beölt wurde, ist eine Reinigung der Weißblechoberfläche vor der Durchführung des erfindungsgemäßen Verfahrens nicht erforderlich. Ist das Weißblechband jedoch bereits gelagert worden und insbesondere mit Korrosionsschutz- oder Umformölen benetzt, so ist ein Reinigungsschritt zur Entfernung von organischen Verschmutzungen und Salzrückständen in den meisten Fällen notwendig, bevor das Weißblech erfindungsgemäß anodisch vorbehandelt werden kann. Hierfür können im Stand der Technik bekannte tensidische Reiniger eingesetzt werden.

In einem weiteren Aspekt betrifft die Erfindung die Verwendung von im erfindungsgemäßen Verfahren behandeltem Weißblech für die Herstellung von Verpackungen, insbesondere Dosen, zur Aufbewahrung von Lebensmitteln.

### Ausführungsbeispiele:

Zur Veranschaulichung des erfindungsgemäßen Verfahrens wurde gereinigtes Weißblech (Zinnauflage 2,8 g/m²) zunächst elektrolytisch vorbehandelt, anschließend mit destilliertem Wasser abgespült und nachfolgend ein Nassfilm eines Passivierungsmittels mittels Chemcoater^{®} aufgebracht und bei 50 °C für 1 min getrocknet. Die entsprechenden Versuchsreihen sind in der Tabelle 1 aufgelistet.

### Die auf diese Weise behandelten Weißbleche wurden ohne Decklack für 1 min bei 90 °C zur Hälfte in eine Kaliumsulfidlösung eingetaucht (5 g/L K₂S + 5g/L NaOH in Wasser), mit Wasser abgespült und getrocknet.

Die Schwarzfärbung der Weißbleche wurde optisch gemäß folgender Skala bewertet:
0: keine Verfärbung; metallischer Glanz
1: vereinzelte Schwarzverfärbungen; <10% der Oberfläche
2: fleckige Schwarzverfärbungen; <30% der Oberfläche
3: fleckige Schwarzverfärbungen; <50% der Oberfläche
4: fleckige Schwarzverfärbungen > 50 % und fast vollständiger Verlust des metallischen Glanzes
5: fleckige Schwarzverfärbungen > 50% und vollständiger Verlust des metallischen Glanzes

Die Ergebnisse hinsichtlich der Schwarzverfärbungen nach Kontakt der Bleche mit der KaliumsulfidLösung ("Sulfid-Test") sind in Tabelle 2 aufgelistet.

| Tab.2 Ergebnisse des Sulfid-Testes | |
|---|---|
| Versuchsnummer | Sulfid-Test / Skala 0-5 |
| B1 | 1 |
| B2 | 0 |
| VB1 | 3 |
| VB2 | 2 |

Aus der Tabelle 2 geht hervor, dass im direkten Vergleich das erfindungsgemäße Verfahren, das die anodische Polarisation gefolgt von einer Passivierung mit einer sauren Zusammensetzung enthaltend wasserlösliche Verbindungen von Zr und Ti sowie Phosphat-Ionen ein deutlich besseres Ergebnis hinsichtlich der Resistenz der Weißblechoberfläche gegenüber Schwarzverfärbungen liefert als eine im Stand der Technik bekannte Verfahrensfolge bestehend aus anodischer Polarisation und anschließender Chromatierung (siehe B1-VB1). Zusätzlich wird deutlich, dass die anodische Polarisation in Elektrolyten enthaltend Wasserglas besonders vorteilhaft ist und im erfindungsgemäßen Verfahren Weißblechoberflächen erzeugt, die sich im Sulfid-Test völlig indifferent verhalten und einen unveränderten metallischen Glanz zeigen.

| Tab. 1 Versuchsreihen zur anodischen Polarisation von Weißblech (Zinnauflage 2,8 g/m²) und anschließender Passivierung | | | | |
|---|---|---|---|---|
| Versuchsnummer | Anodische Polarisation | | | Nachpassivierung |
| | Elektrolyt (75 g/l) | Stromdichte / Adm⁻² | Zeit / Sekunden | |
| B1 | Na₂CO₃ | 3,5 | 60 | Ti, Zr |
| B2 | Natriumwasserglas 37/40 | 3,5 | 60 | Ti, Zr |
| VB1 | Na₂CO₃ | 3,5 | 60 | Cr(VI) |
| VB2 | Natriumwasserglas 37/40 | 3,5 | 60 | Cr(VI) |
| Ti, Zr: Passivierung mit 7 Gew.-%iger Granodine 1456® (Fa. Henkel) entspricht 770 ppm Ti, 500 ppm Zr und 3,5 g/L PO₄; Schichtauflage Titan: 3 mg/m² gemessen mittels Röntgenfluoreszenzanalyse (Axio Advanced, Fa. Panalytical) entspricht zusätzlich ca. 2 mg/m² Schichtauflage Zirconium | | | | |
| Cr(VI): Chromatierung (0,12 Gew.-% CrO₃); | | | | |
| Schichtauflage Chrom: 3 mg/m² gemessen mit Röntgenfluoreszenzanalyse (Axio Advanced, Fa. Panalytical) | | | | |

## Patentansprüche

1. Verfahren zur Vorbehandlung von Weißblech vor einer Lackierung mit einem organischen Decklack, bei dem in einem ersten Schritt eine anodische Polarisation in einem wässrigen Elektrolyten enthaltend zumindest ein inertes wasserlösliches Salz erfolgt und anschließend in einem zweiten Schritt eine Passivierung durch In-Kontakt-bringen des Weißbleches mit einer sauren wässrigen Zusammensetzung enthaltend wasserlösliche anorganische Verbindungen der Elemente Zr, Ti, Hf und/oder Si sowie Phosphat-Ionen vorgenommen wird.

2. Verfahren gemäß Anspruch 1, **dadurch gekennzeichnet, dass** die saure wässrige Zusammensetzung im zweiten Verfahrensschritt als wasserlösliche anorganische Verbindungen der Elemente Zr, Ti, Hf und/oder Si deren Fluorosäuren und/oder deren Salze enthält, vorzugsweise die Fluorosäuren und/oder die Salze der Fluorosäuren der Elemente Zr und/oder Ti.

3. Verfahren gemäß einem oder beiden der vorherigen Ansprüche, **dadurch gekennzeichnet, dass** der Gehalt der wasserlösliche anorganische Verbindungen der Elemente Zr, Ti, Hf und/oder Si in der sauren wässrigen Zusammensetzung des zweiten Verfahrensschritts insgesamt zumindest 0,001 Gew.-%, besonders bevorzugt zumindest 0,01 Gew.-%, jedoch vorzugsweise insgesamt nicht mehr als 0,5 Gew.-% bezogen auf das jeweilige Element Zr, Ti, Hf und/oder Si beträgt.

4. Verfahren gemäß einem oder mehreren der vorherigen Ansprüche, **dadurch gekennzeichnet, dass** die saure wässrige Zusammensetzung im zweiten Verfahrensschritt zusätzlich wasserlösliche und/oder wasserdispergierbare organische Polymere ausgewählt aus Polyacrylaten, Polyisocyanaten, Polyepoxiden, Polyvinylaminen, Polyalkyleniminen oder aminosubstituierten Polyvinylphenolderivaten enthält.

5. Verfahren gemäß Anspruch 4, **dadurch gekennzeichnet, dass** der Gehalt der organischen Polymere in der sauren wässrigen Zusammensetzung des zweiten Verfahrensschritts insgesamt im Bereich von 0,05 bis 10 Gew.-%, vorzugsweise im Bereich von 2 bis 5 Gew.-% liegt.

6. Verfahren gemäß einem oder mehreren der vorherigen Ansprüche, **dadurch gekennzeichnet, dass** der pH-Wert der sauren wässrigen Zusammensetzung im zweiten Verfahrensschritt im Bereich von 2,5 bis 5,5 liegt.

7. Verfahren gemäß einem oder mehreren der vorherigen Ansprüche, **dadurch gekennzeichnet, dass** auf dem Weißblech im zweiten Verfahrensschritt eine Schichtauflage von zumindest 0,3 mg/m², vorzugsweise zumindest 2 mg/m², aber nicht mehr als 30 mg/m², vorzugsweise nicht mehr als 20 mg/m² bezogen auf die Elemente Zr, Ti, Hf und/oder Si aufgebracht wird.

8. Verfahren gemäß einem oder mehreren der vorherigen Ansprüche, **dadurch gekennzeichnet, dass** die saure wässrige Zusammensetzung im zweiten Schritt als Nassfilm auf das Weißblech aufgetragen und der Nassfilm unmittelbar nach dem Auftragen eingetrocknet wird.

9. Verfahren gemäß einem oder mehreren der vorherigen Ansprüche, **dadurch gekennzeichnet, dass** die anodische Polarisation im ersten Verfahrensschritt für zumindest 0,2 Sekunden, vorzugsweise für zumindest eine Sekunde, aber insgesamt nicht länger als 300 Sekunden erfolgt.

10. Verfahren gemäß einem oder mehreren der vorherigen Ansprüche, **dadurch gekennzeichnet, dass** die anodische Polarisation im ersten Verfahrensschritt bei einer Stromdichte von zumindest 0,005 A/dm², jedoch nicht mehr als 6 A/dm², vorzugsweise nicht mehr als 4 A/dm² erfolgt.

11. Verfahren gemäß einem oder mehreren der vorherigen Ansprüche, **dadurch gekennzeichnet, dass** der Elektrolyt im ersten Verfahrensschritt zusätzlich organische Dicarbonsäuren und/oder deren Salze mit nicht mehr als 6 Kohlenstoffatomen, vorzugsweise Oxalsäure und/oder deren Alkalimetallsalze enthält.

12. Verfahren nach einem oder mehreren der vorherigen Ansprüche, **dadurch gekennzeichnet, dass** der Elektrolyt im ersten Verfahrensschritt zusätzlich zumindest ein wasserlösliches Silikat der Zusammensetzung M₂O·nSiO₂ enthält, wobei M ein Alkalimetall-Ion oder quarternäres Ammonium-Ion und n eine natürliche Zahl zwischen 0,8 und 7 ist.

13. Verfahren nach Anspruch 12, **dadurch gekennzeichnet, dass** der Elektrolyt im ersten Verfahrensschritt zusätzlich zumindest ein Organosilan mit zumindest einem hydrolysierbaren Substituenten, der bei Hydrolyse als Alkohol, der einen Siedepunkt unterhalb von 100 °C aufweist, abgespalten wird, und zumindest einen nicht-hydrolysierbaren Substituenten enthält, der vorzugsweise zumindest teilweise primäre Amino-Funktionen aufweist.

14. Verwendung von gemäß einem oder mehreren der vorherigen Ansprüche behandeltem Weißblech zur Herstellung von Verpackungen, vorzugsweise Dosen, zur Aufbewahrung von Lebensmitteln.

## Claims

1. Method for pretreating tinplate prior to lacquering with an organic topcoat, in which an anodic polarization in an aqueous electrolyte containing at least one inert water-soluble salt takes place in a first step, and passivation is subsequently carried out in a second step by bringing the tinplate into contact with an acidic aqueous composition containing water-soluble inorganic compounds of the elements Zr, Ti, Hf, and/or Si, and phosphate ions.

2. Method according to Claim 1, **characterized in that** the acidic aqueous composition in the second method step contains as water-soluble inorganic compounds of the elements Zr, Ti, Hf, and/or Si the fluoro acids and/or the salts thereof, preferably the fluoro acids and/or the salts of the fluoro acids of the elements Zr and/or Ti.

3. Method according to one or both of the preceding claims, **characterized in that** the total content of the water-soluble inorganic compounds of the elements Zr, Ti, Hf, and/or Si in the acidic aqueous composition of the second method step is at least 0.001% by weight, particularly preferably at least 0.01% by weight, but preferably not more than 0.5% by weight, based on the respective element Zr, Ti, Hf, and/or Si.

4. Method according to one or more of the preceding claims, **characterized in that** the acidic aqueous composition in the second method step additionally contains water-soluble and/or water-dispersible organic polymers selected from polyacrylates, polyisocyanates, polyepoxides, polyvinylamines, polyalkyleneimines, or amino-substituted polyvinylphenol derivatives.

5. Method according to Claim 4, **characterized in that** the total content of the organic polymers in the acidic aqueous composition of the second method step is in the range of 0.05 to 10% by weight, preferably in the range of 2 to 5% by weight.

6. Method according to one or more of the preceding claims, **characterized in that** the pH of the acidic aqueous composition in the second method step is in the range of 2.5 to 5.5.

7. Method according to one or more of the preceding claims, **characterized in that** a coating layer of at least 0.3 mg/m², preferably at least 2 mg/m², but not greater than 30 mg/m², preferably not greater than 20 mg/m², based on the elements Zr, Ti, Hf, and/or Si, is applied to the tinplate in the second method step.

8. Method according to one or more of the preceding claims, **characterized in that** the acidic aqueous composition in the second step is applied to the tinplate as a wet film, and the wet film is dried immediately after the application.

9. Method according to one or more of the preceding claims, **characterized in that** the anodic polarization in the first method step takes place for at least 0.2 seconds, preferably for at least 1 second, but not longer than 300 seconds in total.

10. Method according to one or more of the preceding claims, **characterized in that** the anodic polarization in the first method step takes place at a current density of at least 0.005 A/dm², but not greater than 6 A/dm², preferably not greater than 4 A/dm².

11. Method according to one or more of the preceding claims, **characterized in that** the electrolyte in the first method step additionally contains organic dicarboxylic acids and/or the salts thereof containing not more than 6 carbon atoms, preferably oxalic acid and/or the alkali metal salts thereof.

12. Method according to one or more of the preceding claims, **characterized in that** the electrolyte in the first method step additionally contains at least one water-soluble silicate of the composition M₂O · n SiO₂, where M is an alkali metal ion or quaternary ammonium ion, and n is a natural number between 0.8 and 7.

13. Method according to Claim 12, **characterized in that** the electrolyte in the first method step additionally contains at least one organosilane having at least one hydrolyzable substituent which during hydrolysis is cleaved as an alcohol having a boiling point below 100°C, and at least one nonhydrolyzable substituent which preferably has, at least in part, primary amino functions.

14. Use of tinplate treated according to one or more of the preceding claims for manufacturing packaging, preferably cans, for storing foods.

## Revendications

1. Procédé de prétraitement de fer-blanc avant peinture avec une couche de revêtement organique, dans lequel on effectue dans une première étape une polarisation anodique dans un électrolyte aqueux contenant au moins un sel hydrosoluble inerte puis, dans une deuxième étape, une passivation par mise en contact du fer-blanc avec une composition aqueuse acide contenant des composés minéraux hydrosolubles des éléments Zr, Ti, Hf et/ou Si, ainsi que des ions phosphate.

2. Procédé selon la revendication 1, **caractérisé en ce que** la composition aqueuse acide de la deuxième étape contient, comme composés minéraux hydrosolubles des éléments Zr, Ti, Hf et/ou Si, des acides fluorés et/ou des sels de ceux-ci, de préférence les acides fluorés et/ou les sels des acides fluorés des éléments Zr et/ou Ti.

3. Procédé selon l'une des revendications précédentes ou les deux, **caractérisé en ce que** la teneur en composés minéraux hydrosolubles des éléments Zr, Ti, Hf et/ou Si dans la composition aqueuse acide de la deuxième étape est au total au moins 0,001% en poids, de préférence au moins 0,01 % en poids, mais de préférence au total pas plus de 0,5% en poids, sur la base de l'élément Zr, Ti, Hf et/ou Si respectif.

4. Procédé selon l'une ou plusieurs des revendications précédentes, **caractérisé en ce que** la composition aqueuse acide de la deuxième étape contient en plus des polymères organiques hydrosolubles et/ou dispersibles dans l'eau choisis parmi les polyacrylates, les polyisocyanates, les polyépoxydes, les polyvinylamines, les polyalkylène-imines ou les dérivés des polyvinylphénols amino-substitués.

5. Procédé selon la revendication 4, **caractérisé en ce que** la teneur en polymères organiques dans la composition aqueuse acide de la deuxième étape est au total dans la gamme allant de 0,05 à 10% en poids, de préférence dans la gamme allant de 2 à 5% en poids.

6. Procédé selon l'une ou plusieurs des revendications précédentes, **caractérisé en ce que** le pH de la composition aqueuse acide de la deuxième étape est dans la gamme allant de 2,5 à 5,5.

7. Procédé selon l'une ou plusieurs des revendications précédentes, **caractérisé en ce que** l'on applique sur le fer-blanc dans la deuxième étape une couche d'au moins 0,3 mg/m², de préférence d'au moins 2 mg/m², mais pas plus de 30 mg/m², de préférence pas plus de 20 mg/m² sur la base des éléments Zr, Ti, Hf et/ou Si.

8. Procédé selon l'une ou plusieurs des revendications précédentes, **caractérisé en ce que** l'on applique la composition aqueuse acide de la deuxième étape sur le fer-blanc sous forme d'un film humide et l'on fait sécher le film humide immédiatement après l'application.

9. Procédé selon l'une ou plusieurs des revendications précédentes, **caractérisé en ce que** l'on effectue la polarisation anodique de la première étape pendant au moins 0,2 seconde, de préférence pendant au moins une seconde, mais au total pendant pas plus de 300 secondes.

10. Procédé selon l'une ou plusieurs des revendications précédentes, **caractérisé en ce que** l'on effectue la polarisation anodique de la première étape à une densité de courant d'au moins 0,005 A/dm², mais de pas plus de 6 A/dm², de préférence de pas plus de 4 A/dm².

11. Procédé selon l'une ou plusieurs des revendications précédentes, **caractérisé en ce que** l'électrolyte de la première étape contient en outre des acides dicarboxyliques et/ou des sels de ceux-ci ne contenant pas plus de 6 atomes de carbone, de préférence de l'acide oxalique et/ou des sels de métaux alcalins.

12. Procédé selon l'une ou plusieurs des revendications précédentes, **caractérisé en ce que** l'électrolyte de la première étape contient en outre au moins un silicate hydrosoluble ayant la composition M₂O•,nSiO₂, M étant un ion de métal alcalin ou un ion d'ammonium quaternaire, et n étant un nombre naturel compris entre 0,8 à 7.

13. Procédé selon la revendication 12, **caractérisé en ce que** l'électrolyte de la première étape comprend en outre au moins un organosilane ayant au moins un substituant hydrolysable qui est éliminé lors de l'hydrolyse sous la forme d'un alcool ayant un point d'ébullition inférieur à 100°C et qui contient au moins un substituant non-hydrolysable comportant de préférence au moins partiellement des fonctions amino primaires.

14. Utilisation de fer-blanc selon l'une ou plusieurs des revendications précédentes pour fabriquer des emballages, de préférence des boîtes, destinés à la conservation d'aliments.
